# EUROPÄISCHE PATENTSCHRIFT

(11) **EP 0 414 296 B1**
(45) Veröffentlichungstag und Bekanntmachung des Hinweises auf die Patenterteilung: **30.06.1993**
(21) Anmeldenummer: 90202104.7
(22) Anmeldetag: 02.08.1990
(51) Int. Cl.: C23C 22/16, C23C 22/77

(54) **Verfahren zur Erzeugung von Phosphatüberzügen auf Metallen**
Process for obtaining phosphate coatings on metal surfaces
Procédé d'obtention de revêtements de phosphates sur des surfaces métalliques

(30) Priorität: 22.08.1989 DE 3927614
(43) Veröffentlichungstag der Anmeldung: 27.02.1991
(73) Patentinhaber: METALLGESELLSCHAFT Aktiengesellschaft, 60015 Frankfurt (DE); SOCIETE CONTINENTALE PARKER, 92111 Clichy Cédex (FR)
(72) Erfinder: Gehmecker, Horst, Dr., D-6238 Hofheim 3 (DE); Hauffe, Dieter, D-6000 Frankfurt 50 (DE); Meyer, Dirk, D-6000 Frankfurt (DE); Müller, Gerhard, D-6450 Hanau am Main (DE); Rausch, Werner, Dr., D-6370 Oberursel 6 (DE)
(74) Vertreter: Rieger, Harald, Dr.

(56) Entgegenhaltungen:
- EP-A- 0 271 069
- EP-A- 0 287 133
- DE-A- 3 430 587
- FR-A- 2 018 619
- FR-A- 2 356 935
- FR-A- 2 449 135
- PATENT ABSTRACTS OF JAPAN, Band 6, Nr. 78 (C-102)[956], 15. Mai 1982; & JP-A-57 013 181 (MITSUBISHI GAS KAGAKU K.K.) 23-01-1982
- W. Rausch et al. "Die Phosphertierung von Metallen", 1974 Eugen Leuze Verlag, Saulgau/Württ, Deutschland
- W. Rausch "Fortschritte auf dem Gebiet der chemischen Oberflächenbehandlung von Metallen" Interfinish 68, Tagungsberichtsband, Hannover 5.-9. Mai 1968, 162-167.

## Beschreibung

Die Erfindung betrifft ein Verfahren zur Phosphatierung von Eisen- und Stahloberflächen gemäß der Niedrigzink-Technologie mit nitritfreien, Zink, Phosphat und Nitrat enthaltenden Phosphatierungslösungen sowie dessen Anwendung auf die Vorbereitung von Eisen- und Stahloberflächen für die Lackierung.

In der metallverarbeitenden Industrie wird in großem Umfang das Verfahren der Zinkphosphatierung angewendet. Die mit diesem Verfahren auf den behandelten Metalloberflächen erzeugten Phosphatschichten dienen insbesondere zur Erleichterung des Gleitens und der spanlosen Kaltumformung sowie zum Korrosionsschutz und als Lackhaftgrund. Ein Phosphatierverfahren, das zur Gattung der Normalzink-Verfahren zählt und auf der Eisenseite mit Eisen-II-Konzentrationen von 0,1 bis 7 g/l arbeitet, ist in EP-A-287133 behandelt.

Als Vorbehandlung für die Lackierung bringen Phosphatierverfahren, die von der Niedrigzink-Technologie Gebrauch machen, besondere Vorteile. Die hierbei verwendeten Badlösungen enthalten Zink in Konzentrationen von nur etwa 0,4 bis 1,7 g/l und erzeugen auf Stahl Phosphatschichten mit einem hohen Anteil an Phosphophyllit, der eine bessere Lackhaftung und eine höhere Beständigkeit gegen Lackunterwanderung bei Korrosionsbeanspruchung bietet als Hopeit aus Phosphatierbädern mit höherem Zink-Gehalt.

Als Beschleuniger in Niedrigzink-Phosphatierbädern haben sich insbesondere Nitrit und Chlorat und organische Nitroverbindung bewährt. Ein derartiges, Nitrit und ggf. auch Nitrat und/oder Chlorat enthaltendes Phosphatierungsbad ist in FR-A-2449135 beschrieben. Diese Bäder liefern in kurzer Zeit qualitativ hochwertige, gleichmäßig deckende Phosphatschichten. Auch ist es bekannt, in Niedrigzink-Phosphatierbädern Peroxide als Beschleuniger einzusetzen. Diese wären aus Gründen der Arbeitsplatzhygiene und des Umweltschutzes dem Einsatz der vorgenannten Beschleuniger zwar vorzuziehen, doch reicht ihre Beschleunigungswirkung unter den bisher angewandten Behandlungsbedingungen nicht aus. Ein weiterer Nachteil der Perverbindungen besteht darin, daß auch bei langer Behandlungszeit vergleichsweise dünne Phosphatschichten mit nur mäßigem Korrosionsschutz zu erzielen sind.

Aufgabe der Erfindung ist es, ein Verfahren nach dem Oberbegriff der Patentanspruches 1 bereitzustellen, das die bekannten, insbesondere die vorgenannten Nachteile nicht aufweist.

Die Aufgabe wird gelöst, indem das Verfahren der eingangs genannten Art entsprechend der Erfindung derart ausgestaltet wird, daß in der sauren Phosphatlösung das Gewichtsverhältnis von Freiem P₂O₅ zu Gesamt-P₂O₅ auf einen Wert im Bereich von 0,04 bis 0,20 eingestellt ist, und daß man der sauren Phosphatierungslösung H₂O₂ oder Alkaliperborat in einer solchen Menge zugibt, daß - in eingearbeitetem Zustand - deren maximale Peroxidkonzentration 17 mg/l (ber. als H₂O₂) bzw. deren maximale Fe(II)-Konzentration 60 mg/l (ber. als Fe) beträgt.

Das erfindungsgemäße Verfahren ist für die Oberflächenbehandlung von Eisen und Stahl bestimmt. Gemeinsam mit Eisen und Stahl können jedoch auch niedriglegierter Stahl, verzinkter Stahl, legierungsverzinkter Stahl, d.h. z.B. mit ZnAl, ZnFe und ZnNi beschichteter Stahl, aluminierter Stahl, Aluminium und dessen Legierungen behandelt werden.

Die Phosphatierung wird im Temperaturbereich von 30 bis 65°C durchgeführt. Unterhalb 30°C reicht die Phosphatiergeschwindigkeit für die moderne Serienfertigung nicht mehr aus, während bei höheren Temperaturen als 65°C Nachteile, z.B. durch verstärkte Anlagenverkrustung, auftreten.

Wie bei Verfahren der sogenannten Niedrigzink-Technologie üblich, beträgt das Gewichtsverhältnis von Zn zu P₂O₅ in der Phosphatierungslösung vorzugsweise (0,075 bis 0,015):1.

Die Ermittlung des in der Phosphatierungslösung vorliegenden Gehaltes an Peroxid oder Fe(II) geschieht in herkömmlicher Weise, zum Beispiel durch Titration mit Kaliumpermanganat. Entsprechend einer vorteilhaften Ausgestaltung der Erfindung bringt man die Oberflächen mit einer Phosphatierungslösung in Berührung, in der die Zugabe an H₂O₂ und/oder Alkaliperborat nach Maßgabe des mit einer Redox-Elektrode bestimmten elektrochemischen Potentials gesteuert ist. Beispielsweise eignet sich hierfür eine Platinelektrode und eine geeignete Bezugselektrode, z.B. eine Kalomel- oder Silber/Silberchlorid-Elektrode. Mit Hilfe einer derartigen Elektrodenanordnung kann eine laufende Überwachung der Phosphatierungslösung erfolgen und die Zugabe an Peroxid in der Weise vorgenommen werden, daß sowohl die stationäre Fe(II)-Ionen-Konzentration als auch die stationäre Konzentration des Wasserstoffperoxids innerhalb der vorgenannten Grenzwerte bleibt.

Die Abstimmung der Art und Menge von Kationen und Anionen in der im erfindungsgemäßen Verfahren zum Einsatz kommenden Phosphatierungslösung erfolgt derart, daß das Verhältnis von Freiem P₂O₅ zu Gesamt-P₂O₅ zwischen 0,04 und 0,20 liegt. Als Regel gilt, daß für höhere Badtemperaturen und/oder Zinkkonzentrationen Verhältniszahlen im oberen genannten Bereich und für niedrigere Badtemperaturen und/oder Zinkkonzentrationen Verhältniszahlen im unteren Bereich zu wählen sind.

Eine bevorzugte Ausgestaltung des erfindungsgemäßen Verfahrens sieht vor, die Oberflächen mit einer Phosphatierungslösung in Berührung zu bringen, der H₂O₂ und/oder Alkaliperborat in einer solchen Menge zugesetzt ist, daß deren maximale Peroxidkonzentration 8 mg/l bzw. deren maximale Fe(II)-Konzentration 30 mg/l beträgt.

Gemäß einer weiteren vorteilhaften Ausgestaltung der Erfindung bringt man die Oberflächen mit einer Phosphatierungslösung in Berührung, die zusätzlich Mangan in einer Menge bis zu 3 g/l, Nickel und/oder Kobalt in einer Menge bis zu 3 g/l, Magnesium in einer Menge bis zu 3 g/l und/oder Kalzium in Mengen bis zu 3 g/l enthält. Durch die Mitverwendung von Mangan und/oder Magnesium und/oder Kalzium gelangt man zu Phosphatüberzügen, die außer Zink und gegebenenfalls Eisen(II) auch diese Kationen enthalten. Derartige Mischphosphate zeichnen sich durch eine erhöhte Alkalibeständigkeit aus und eignen sich besonders gut als Haftgrund für Lacke. Nickel und/oder Kobalt werden bevorzugt eingesetzt, um die Aggressivität der Phosphatierungslösung auf Stahl zu erhöhen und - sofern Zinkoberflächen mit behandelt werden - die Phosphatierung von Zinkoberflächen zu verbessern. Ein eventueller Zusatz kleiner Mengen an Kupfer erhöht die beschleunigende Wirkung der Phosphatierungslösung. Alkali und/oder Ammonium dienen vornehmlich zur Einstellung des gewünschten Säureverhältnisses.

Eine weitere vorteilhafte Ausführungsform der Erfindung besteht darin, die Oberflächen mit einer Phosphatierungslösung in Berührung zu bringen, die Fluoborat in Mengen bis zu 3 g/l (ber. als BF₄) und/oder Silicofluorid in Mengen bis zu 3 g/l (ber. als SiF₆) und/oder Fluorid in Mengen bis zu 1,5 g/l (ber. als F) enthält. Die Anionen Fluoborat, Silicofluorid und/oder Fluorid erhöhen allgemein die Phosphatiergeschwindigkeit und sind außerdem insbesondere dann von Vorteil, wenn die Behandlung von aluminiumhaltigen Zinkoberflächen beabsichtigt ist. Für die kristalline Phosphatierung von Aluminium und dessen Legierungen ist die Anwesenheit von freiem Fluorid (F⁻) unerläßlich.

Chlorid und Sulfat können zur Einstellung der Elektroneutralität der Phosphatierungslösung und in Sonderfällen zur Erhöhung der Angriffsfreudigkeit Verwendung finden. Eine eventuelle Mitverwendung von zum Beispiel Polyhydroxikarbonsäuren, wie Weinsäure und/oder Zitronensäure, gibt die Möglichkeit, Dicke bzw. Flächengewicht der erzeugten Phosphatüberzüge zu beeinflussen.

Sofern die Phosphatierungslösung zusätzlich Mangan und/oder Nickel und/oder Kobalt und/oder Magnesium enthält, sollte das Gewichtsverhältnis von Mn:Zn, von (Ni und/oder Co):Zn, von Mg:Zn und/oder Ca:Zn maximal jeweils 2:1 sein.

Gemäß einer weiteren vorteilhaften Ausgestaltung der Erfindung bringt man die Oberflächen mit einer Phosphatierungslösung in Berührung, deren Freies P₂O₅ bzw. deren Verhältnis von Freiem P₂O₅ zu Gesamt-P₂O₅ während des Arbeitens durch Zugabe von Mangankarbonat, Zinkkarbonat und/oder Zinkoxid eingestellt ist. Hierbei empfiehlt es sich, die genannten Komponenten in Form einer wäßrigen Dispersion einzusetzen.

Das erfindungsgemäße Verfahren kann im Spritzen, Tauchen, Spritz-Tauchen oder Fluten durchgeführt werden.

Eine weitere vorteilhafte Ausgestaltung der Erfindung sieht vor, die Metalloberflächen mit einer Phosphatierungslösung in Berührung zu bringen, der Wasser entzogen und durch Zugabe von Spülwasser der nachfolgenden Spülstufe oder Spülstufen ausgeglichen wird. Der Wasserentzug des Phosphatierbades erfolgt beispielsweise durch Verdampfung, Umkehrosmose und/oder Elektrodialyse. Insbesondere bei Verwendung von H₂O₂ als Peroxid-Komponente gelingt es damit, das erfindungsgemäße Verfahren derart zu betreiben, daß keine mit Phosphat verunreinigten Abwässer aus dem Spülvorgang hinter der Phosphatierung anfallen. Die zweckmäßigerweise als Spülbadkaskade ausgebildeten Spülstufen arbeiten dabei im letzten Spülbad mit salzfreiem bzw. salzarmen Wasser, das dem Werkstückstrom entgegengerichtet von Spülstufe zu Spülstufe dem Phosphatierbad zugeführt wird. Im Phosphatierbad ergänzt es den oben erwähnten Wasserentzug der Phosphatierungslösung. Das zum Beispiel durch Umkehrosmose oder Elektrodialyse dem Phosphatierbad entzogene Wasser kann in die Spülstufen zurückgeführt werden.

Eine weitere vorteilhafte Ausführungsform des erfindungsgemäßen Verfahrens sieht vor, die Oberflächen mit einer Phosphatierungslösung in Berührung zu bringen, die durch Zugabe von Phosphat mit einem Verhältnis von Freiem P₂O₅ zu Gesamt-P₂O₅ bei der Ergänzung von (- 0,50 bis + 0,20):1 ergänzt wird. In der vorgenannten Definition des Verhältnisses von Freiem P₂O₅ zu Gesamt-P₂O₅ bedeutet das Minuszeichen, daß kein Freies P₂O₅ vorliegt, sondern sich vielmehr ein Teil des Phosphates in der Stufe des sekundären Phosphates befindet. Der Wert Minus 0,19 bedeutet zum Beispiel, daß 19 % des Gesamt-P₂O₅ als sekundäres Phosphat vorliegen.

Gemäß einer anderen Definition liegen die Phosphatkomponenten bei der Ergänzung in einem Bereich, der durch 50 % sekundäres und 50 % primäres Phosphat (ber. als P₂O₅) auf der einen Seite und durch 80 % primäres Phosphat und 20 % freie Phosphorsäure (ber. als P₂O₅) auf der anderen Seite begrenzt ist.

Da flüssige Ergänzungskonzentrate im genannten Bereich von Freiem P₂O₅ zu Gesamt-P₂O₅ nicht stabil sind, erfolgt die Ergänzung beim erfindungsgemäßen Verfahren in der Regel mindestens mit zwei getrennten Konzentraten.

Mit Hilfe des erfindungsgemäßen Verfahrens, insbesondere in der bevorzugten Ausgestaltung mit Ergänzung der überzugsbildenden Phosphatierungslösung, gelingt es über lange Zeit hinweg, Phosphatüberzüge zu erzeugen, die gleichmäßig und geschlossen sind, und nicht nur auf Eisen und Stahl, sondern auch auf Begleitoberflächen, nämlich verzinktem, legierungsverzinktem sowie aluminiertem Stahl und Aluminium, einwandfreie Überzüge zu erzeugen.

Das erfindungsgemäße Verfahren ist von besonderem Vorteil bei der Vorbereitung von Oberflächen für die Lackierung, insbesondere für die Elektrotauchlackierung. Dabei ist insbesondere die Vorbereitung für die kataphoretische Elektrotauchlackierung von besonderer Bedeutung.

Die Erfindung wird anhand der nachfolgenden Beispiele beispielsweise und näher erläutert.

### Beispiel 1

In einer für die Spritzbehandlung bestimmten Phosphatierungslösung mit

wurde die H₂O₂-Konzentration durch Zugaben von H₂O₂ zwischen 10 und 70 mg/l H₂O₂ und bei Abwesenheit von H₂O₂ die Eisen(II)-Konzentration durch Einarbeiten mit Stahlblech zwischen 10 und 90 mg/l Fe(II) variiert.

In diesen Bädern wurden mit organischen Lösemittel entfettete Stahlbleche im Spritzen bei 58°C behandelt. Die Abb.1 zeigt das erhaltene Phosphatschichtgewicht bei 3 min Spritzzeit. Abb.2 enthält die bei diesen Versuchen gefundenen Mindestphosphatierzeiten, d.h. die Behandlungszeiten, die notwendig waren, um auf den Blechen gleichmäßig deckende Phosphatschichten abzuscheiden. Beide Abbildungen veranschaulichen das vorteilhafte Ergebnis, das mit dem erfindungsgemäßen Verfahren erzielt wird.

### Beispiel 2

In einer Phosphatierungsapparatur mit einem Fassungsvermögen von 5 l wurden alternierend zuvor entfettete Bleche aus Stahl (80 %) und elektrolytisch verzinktem Stahl (20 %) mit einer Phosphatierungslösung nachstehender Zusammensetzung phosphatiert:

Die Temperatur der Lösung betrug 55 bis 60°C. Die Behandlung erfolgte im Spritzen für die Dauer von 3 min. Der Durchsatz betrug 3 m²/l Badvolumen bei einer Durchsatzdichte von 0,1 m²/h. Die Badzusammensetzung wurde durch Zusatz von Zinkkarbonat und einer entsprechend abgestimmten Ergänzungslösung über den Gesamtdurchsatz aufrechterhalten.

Von dem Ergänzungskonzentrat
23,4 % P₂O₅
1,89 % Na
1,74 % Mn
1,34 % Ni
3,39 % Zn
0,01 % Fe(III)
3,09 % NO₃
wurden zur Ergänzung auf Punkte-Konstanz 19 g/m² Oberfläche benötigt. Zur Einstellung des Verhältnisses von Freiem P₂O₅ zu Gesamt-P₂O₅ wurden dem Bad außerdem 1,8 g/m² basisches Zinkkarbonat (53,5 % Zn) zugesetzt. Diese Ergänzung entspricht einem Verhältnis von Freiem P₂O₅ zu Gesamt-P₂O₅ von (- 0,18):1.

Wasserstoffperoxid wurde gemäß dem gemessenen elektrochemischen Potential so dosiert, daß sowohl die stationäre Fe(II)-Ionen-Konzentration als auch die H₂O₂-Konzentration im Bad maximal 10 mg/l betrug. Die erhaltenen Phosphatüberzüge waren durchweg gleichmäßig und geschlossen und besaßen Schichtgewichte von 2,0 ± 0,2 g/m² für Stahl und 2,5 ± 0,2 g/m² für elektrolytisch verzinkten Stahl.

### Beispiel 3

In einer Phosphatierungsapparatur mit 5 l Fassungsvermögen wurden alternierend zuvor entfettete Bleche aus Stahl (60 %), elektrolytisch verzinktem Stahl (30 %) und Aluminium (10 %) der Qualität AlMgSi und AlMg3 mit einer Phosphatierungslösung behandelt, die

enthielt.

Bei Einhaltung obenstehender Bedingungen und stationärer Konzentrationen für Fe(II) und H₂O₂ von maximal 6 mg/l wurden auf allen drei Materialien durchweg gleichmäßige und geschlossene Überzüge der Schichtgewichte
Stahl: 2,1 ± 0,2 g/m²
E-Zink: 2,6 ± 0,2 g/m²
AlMgSi: 2,9 ± 0,3 g/m²
AlMg3: 3,1 ± 0,3 g/m²
erhalten.

## Patentansprüche

1. Verfahren zur Phosphatierung von Eisen- und Stahloberflächen gemäß der Niedrigzink-Technologie mit nitritfreien, Zink, Phosphat und Nitrat enthaltenden Phosphatierungslösungen, wobei man die Oberflächen bei 30 bis 65°C mit einer wäßrigen sauren Phosphatierungslösung in Berührung bringt, die
0,4 bis 1,7 g/l Zn
7 bis 25 g/l P₂O₅
2 bis 30 g/l NO₃
enthält, dadurch gekennzeichnet, daß in der sauren Phosphatierungslösung das Gewichtsverhältnis von Freiem- P₂O₅ zu Gesamt-P₂O₅ auf einen Wert im Bereich von 0,04 bis 0,20 eingestellt ist, und daß man der sauren Phosphatierungslösung H₂O₂ oder Alkaliperborat in einer solchen Menge zugibt, daß - in eingearbeitetem Zustand - deren maximale Peroxidkonzentration 17 mg/l (ber. als H₂O₂) bzw. deren maximale Fe(II)-Konzentration 60 mg/l (ber. als Fe) beträgt.

2. Verfahren nach Anspruch 1, dadurch gekennzeichnet, daß man die Oberflächen mit einer Phosphatierungslösung in Berührung bringt, in der die Zugabe an H₂O₂ und/oder Alkaliperborat nach Maßgabe des mit einer Redox-Elektrode bestimmten elektrochemischen Potentials gesteuert ist.

3. Verfahren nach Anspruch 1 oder 2, dadurch gekennzeichnet, daß man die Oberflächen mit einer Phosphatierungslösung in Berührung bringt, der H₂O₂ und/oder Alkaliperborat in einer solchen Menge zugesetzt ist, daß deren maximale Peroxidkonzentration 8 mg/l bzw. deren maximale Fe(II)-Konzentration 30 mg/l beträgt.

4. Verfahren nach Anspruch 1, 2 oder 3, dadurch gekennzeichnet, daß man die Oberflächen mit einer Phosphatierungslösung in Berührung bringt, die Mangan in Mengen bis zu 3 g/l, Nickel und/oder Kobalt in Mengen bis zu 3 g/l, Magnesium in Mengen bis zu 3 g/l und/oder Kalzium in Mengen bis zu 3 g/l enthält.

5. Verfahren nach einem oder mehreren der Ansprüche 1 bis 4, dadurch gekennzeichnet, daß man die Oberflächen mit einer Phosphatierungslösung in Berührung bringt, die Fluoborat in Mengen bis zu 3 g/l (ber. als BF₄) und/oder Silicofluorid in Mengen bis zu 3 g/l (ber. als SiF₆) und/oder Fluorid in Mengen bis zu 1,5 g/l (ber. als F) enthält.

6. Verfahren nach einem oder mehreren der Ansprüche 1 bis 5, dadurch gekennzeichnet, daß man die Oberflächen mit einer Phosphatierungslösung in Berührung bringt, deren Freies P₂O₅ im arbeitenden Bad durch Zugabe von Mangankarbonat, Zinkkarbonat und/oder Zinkoxid eingestellt ist.

7. Verfahren nach einem oder mehreren der Ansprüche 1 bis 6, dadurch gekennzeichnet, daß man die Oberflächen mit einer Phosphatierungslösung in Berührung bringt, der Wasser entzogen und durch Zugabe von Spülwasser der nachfolgenden Spülstufe oder Spülstufen ausgeglichen wird.

8. Verfahren nach einem oder mehreren der Ansprüche 1 bis 7, dadurch gekennzeichnet, daß man die Oberflächen mit einer Phosphatierungslösung in Berührung bringt, die durch Zugabe von Phosphat mit einem Verhältnis von Freiem P₂O₅ zu Gesamt-P₂O₅ bei der Ergänzung von (- 0,50 bis + 0,20):1 ergänzt wird.

9. Anwendung des Verfahrens nach einem oder mehreren der Ansprüche 1 bis 8 auf die Vorbereitung von Oberflächen aus Eisen und Stahl für die Lackierung, insbesondere die Elektrotauchlackierung, vorzugsweise die kataphoretische Elektrotauchlackierung.

## Claims

1. A method for phosphating iron and steel surfaces using low-zinc technology with nitrite-free phosphating solutions which contain zinc, phosphate and nitrate, in which the surfaces are brought into contact at 30 to 65°C with an aqueous acidic phosphating solution which contains
0.4 to 1.7 g/l Zn
7 to 25 g/l P₂O₅
2 to 30 g/l NO₃,
characterised in that the weight ratio of free P₂O₅ to total P₂O₅ in the acidic phosphating solution is set to a value in the range of 0.04 to 0.20, and that H₂O₂ or alkali perborate is added to the acidic phosphating solution in a quantity such that - in the worked-in state - the maximum peroxide concentration thereof is 17 mg/l (calculated as H₂O₂) or the maximum Fe(II) concentration thereof is 60 mg/l (calculated as Fe).

2. A method according to Claim 1, characterised in that the surfaces are brought into contact with a phosphating solution in which the addition of H₂O₂ and/or alkali perborate is controlled in dependence on the electrochemical potential which is determined with a redox electrode.

3. A method according to Claim 1 or 2, characterised in that the surfaces are brought into contact with a phosphating solution to which H₂O₂ and/or alkali perborate is added in a quantity such that the maximum peroxide concentration thereof is 8 mg/l or the maximum Fe(II) concentration thereof is 30 mg/l.

4. A method according to Claim 1, 2 or 3, characterised in that the surfaces are brought into contact with a phosphating solution which contains manganese in quantities of up to 3 g/l, nickel and/or cobalt in quantities of up to 3 g/l, magnesium in quantities of up to 3 g/l and/or calcium in quantities of up to 3 g/l.

5. A method according to one or more of Claims 1 to 4, characterised in that the surfaces are brought into contact with a phosphating solution which contains fluoborate in quantities of up to 3 g/l (calculated as BF₄) and/or silicofluoride in quantities of up to 3 g/l (calculated as SiF₆) and/or fluoride in quantities of up to 1.5 g/l (calculated as F).

6. A method according to one or more of Claims 1 to 5, characterised in that the surfaces are brought into contact with a phosphating solution, the free P₂O₅ of which is set in the working bath by the addition of manganese carbonate, zinc carbonate and/or zinc oxide.

7. A method according to one or more of Claims 1 to 6, characterised in that the surfaces are brought into contact with a phosphating solution from which water is removed and is compensated by the addition of rinsing water from the subsequent rinsing stage or stages.

8. A method according to one or more of Claims 1 to 7, characterised in that the surfaces are brought into contact with a phosphating solution which is replenished by the addition of phosphate with a ratio of free P₂O₅ to total P₂O₅ upon replenishment of (- 0.50 to + 0.20):1.

9. The application of the method according to one or more of Claims 1 to 8 to the preparation of surfaces of iron and steel for painting, in particular electro-dip coating, preferably cataphoretic electro-dip coating.

## Revendications

1. Procédé pour la phosphatation de surfaces de fer et d'acier selon la technique à faible teneur en zinc, avec des solutions de phosphatation contenant du zinc, du phosphate et du nitrate et exemptes de nitrites, dans lequel on met les surfaces en contact, à 30-65°C, avec une solution aqueuse acide de phosphatation qui contient
0,4 à 1,7 g/l de Zn
7 à 25 g/l de P₂O₅
2 à 30 g/l de NO₃
caractérisé en ce que, dans la solution acide de phosphatation, le rapport pondéral du P₂O₅ libre au P₂O₅ total est ajusté à une valeur dans la plage allant de 0,04 à 0,20, et en ce que l'on ajoute à la solution acide de phosphatation H₂O₂ ou un perborate alcalin en une quantité telle que - à l'état de travail initial - sa teneur maximale en peroxyde s'élève à 17 mg/l (exprimé en H₂O₂) ou que sa teneur maximale en Fe-(II) s'élève à 60 mg/l (exprimé en Fe).

2. Procédé selon la revendication 1, caractérisé en ce que l'on met les surfaces en contact avec une solution de phosphatation dans laquelle l'addition de H₂O₂ et/ou de perborate alcalin est commandée en fonction de la mesure du potentiel électrochimique déterminée à l'aide d'une électrode d'oxydoréduction.

3. Procédé selon la revendication 1 ou 2, caractérisé en ce que l'on met les surfaces en contact avec une solution de phosphatation à laquelle on ajoute du H₂O₂ et/ou un perborate alcalin en une quantité telle que sa teneur maximale en peroxyde s'élève à 8 mg/l ou que sa teneur maximale en Fe-(II) s'élève à 30 mg/l.

4. Procédé selon la revendication 1, 2 ou 3, caractérisé en ce que l'on met les surfaces en contact avec une solution de phosphatation qui contient du manganèse en quantités allant jusqu'à 3 g/l, du nickel et/ou du cobalt en quantités allant jusqu'à 3 g/l, du magnésium en quantités allant jusqu'à 3 g/l et/ou du calcium en quantités allant jusqu'à 3 g/l.

5. Procédé selon une ou plusieurs des revendications 1 à 4, caractérisé en ce que l'on met les surfaces en contact avec une solution de phosphatation qui contient un fluoborate en quantités allant jusqu'à 3 g/l (exprimé en BF₄) et/ou un silicofluorure en quantités allant jusqu'à 3 g/l (exprimé en SiF₆) et/ou un fluorure en quantités allant jusqu'à 1,5 g/l (exprimé en F).

6. Procédé selon une ou plusieurs des revendications 1 à 5, caractérisé en ce que l'on met les surfaces en contact avec une solution de phosphatation dont le P₂O₅ libre est ajusté, dans le bain fonctionnant, par addition de carbonate de manganèse, carbonate de zinc et/ou oxyde de zinc.

7. Procédé selon une ou plusieurs des revendications 1 à 6, caractérisé en ce que l'on met les surfaces en contact avec une solution de phosphatation de laquelle l'eau est éliminée et rétablie par addition d'eau de rinçage de l'étage de rinçage ou des étages de rinçage subséquents.

8. Procédé selon une ou plusieurs des revendications 1 à 7, caractérisé en ce que l'on met les surfaces en contact avec une solution de phosphatation qui est enrichie par addition de phosphate avec un rapport du P₂O₅ libre au P₂O₅ total, dans le complément, de (-0,50 à +0,20):1.

9. Application du procédé selon une ou plusieurs des revendications 1 à 8 à la préparation de surfaces de fer et d'acier pour la peinture, en particulier la peinture par électro-immersion, de préférence la peinture par trempage cataphorétique.
